# EUROPÄISCHE PATENTSCHRIFT

(11) **EP 0 076 888 B1**
(45) Veröffentlichungstag und Bekanntmachung des Hinweises auf die Patenterteilung: **23.11.1988**
(21) Anmeldenummer: 82103019.4
(22) Anmeldetag: 08.04.1982
(51) Int. Cl.: D04H 1/68, D21F 11/00, D06N 3/00

(54) **Saugfähiges Flächengebilde und Verfahren zu seiner Herstellung**
Absorbent flat product, and process for its manufacture
Produit plat absorbant et procédé pour sa fabrication

(30) Priorität: 14.10.1981 DE 3140784
(43) Veröffentlichungstag der Anmeldung: 20.04.1983
(73) Patentinhaber: Firma Carl Freudenberg, 69469 Weinheim (DE)
(72) Erfinder: Pässler, Michel, Dr., D-8902 Neusäss (DE); Reisch, Bruno, D-8900 Augsburg (DE)
(74) Vertreter: Weissenfeld-Richters, Helga, Dr.

(56) Entgegenhaltungen:
- DE-A- 1 941 838
- DE-A- 2 164 902
- DE-A- 2 824 715
- FR-A- 2 044 026
- GB-A- 1 118 045
- US-A- 3 759 775

## Beschreibung

Die Erfindung betrifft ein mit Poren durchsetztes saugfähiges Schwammtuch aus einem latexgebundenen Fasermaterial, das eine Verstärkung aus Gewebe, Gewirke, Schaumstoff, Vliesstoff oder Schleifvliesstoff enthalten kann. Es wird weiterhin ein zweckmäßiges Verfahren zur Herstellung derartiger Schwammtücher beschrieben.

Schwammtücher finden insbesondere als Haushaltstücher Verwendung. Sie sind in verschiedenen Ausführungen bekannt. So ist es beispielsweise möglich, Vliesstoffe, insbesondere durch Nadeln verfestigte Vliesstoffe oder Gewebe mit einem wärmekoagulierbaren Latex als Bindemittel zu imprägnieren. Das textile Flächengebilde wird dabei in die wäßrige Dispersion des Latex eingetaucht und die Latexmenge durch Abpressen mit geeigneten Preßwalzen reguliert. Ein derartiges Haushaltstuch ist Gegenstand der DE-A-2 824 715. Das Tuch ist zwar in gewissem Sinne saugfähig, jedoch weist es keine naturschwammähnlichen Eigenschaften auf, insbesondere enthält es keine offenen Poren. Es wird wegen seiner mangelnden Gebrauchseigenschaften nicht in größerem Umfange hergestellt und hat ebensowenig praktische Bedeutung wie Gummi- bzw. Polyurethanschwammtücher. Auch Schwämme und Fenstertücher aus vernetzem Polyvinylalkohol weisen mangelhafte Gebrauchseigenschaften auf, weil derartige Produkte in trockenem Zustand hart und spröde sind.

Am gebräuchlichsten sind die sogenannten Viskoseschwammtücher, die meistens ein Gewebe zur Erhöhung der Reißfestigkeit enthalten. Da auch das Viskoseschwammtuch in trockenem Zustand hart und spröde ist, hat man zur Beseitigung des brettigen Griffs eine Imprägnierung mit verdünnter Weichmacherlösung, z. B. Glyzerin, vorgeschlagen. Während das Viskoseschwammtuch ohne diesen Weichmacherzusatz im absolut trockenen Zustand keiner mechanischen Beanspruchung gewachsen ist und beim Klimatisieren etwa 10 % Feuchtigkeit aufnimmt, beträgt die Feuchtigkeitsaufnahme bei einem "weichgemachten" Tuch etwa 20 %. Im praktischen Gebrauch, bei dem das Tuch lediglich durch Liegenlassen trocknet, enthält so ein subjektiv als trocken empfundenes Tuch immer noch mindestens 15 bis 20 % Feuchtigkeit, was ausreicht, um das Tuch nicht völlig verspröden zu lassen. Hierin ist ein wesentlicher Fortschritt zu sehen, es wird aber trotz der Weichmachung immer noch kein weicher, angenehmer Griff erreicht und auch das Aufwellen des Materials läßt sich nicht sicher beseitigen. So wölbt sich das Tuch beim Trocknen hauptsächlich an den Ecken, so daß keine plane Auflage mehr gegeben ist. Aus diesen Gründen wird das Viskoseschwammtuch in der Regel feucht verpackt, was hygienisch nicht unbedenklich ist, denn es muß stets mit Bakterien- und Pilzbefall gerechnet werden, sofern nicht zusätzlich Bakterizide und Fungizide angewendet werden.

Die "Weichmachung" mit Glyzerin und anderen wasserlöslichen Substanzen wird auch deshalb als nachteilig empfunden, weil die "Weichmacher" beim Gebrauch ausgewaschen werden, so daß die zunächst weichen Schwammtücher im trockenen Zustand wieder hart und brettig werden. Bei den bekannten Viskoseschwammtüchern steht somit dem Vorteil der hohen Sauggeschwindigkeit und der hohen Wasseraufnahme sowie dem angenehmen Griff im feuchten Zustand der Nachteil gegenüber, daß nur eine geringe Haltbarkeit besonders an der Oberfläche vorliegt.

Beim Gebrauch ist kein Wischen bis zur Trockene möglich und trotz der Verpackung mit Weichmachern ist das Tuch im trockenen Zustand nach einiger Zeit wieder hart und brettig. Es muß stets mit der Gefahr der Ansiedlung von Bakterien und Pilzen gerechnet werden. Bei der Herstellung nach dem bekannten Cellulosexanthogenat-Verfahren tritt eine mehr oder weniger große Umweltbelastung ein.

Aus DE-A-2 656 968 ist ein Viskoseschwammtuch bekannt, das zur Verbesserung des Wischeffektes bei fetten und wasserabstoßenden Oberflächen und zur Vermeidung des Auftretens von Schlieren, Wischporen und Putzstreifen Polyolefinfasern unterschiedlicher Länge und in unterschiedlichen Anteilen enthält. Der Faseranteil beträgt bis zu 80 Gew.-%. Das Tuch wird nach dem herkömmlichen Xanthogenat-Verfahren hergestellt. Die Verbesserung dieses Viskose-Schwammtuches gegenüber den vorstehend geschilderten Tüchern besteht im wesentlichen in den besseren Putzeigenschaften. Der harte Griff und die Sprödigkeit im trockenen Zustand wird durch das Einmischen der Fasern nicht vermindert. Die Umweltbelastung durch das Xanthogenat-Verfahren ist nicht beseitigt.

Der Erfindung liegt demgegenüber die Aufgabe zugrunde, ein solches Schwammtuch zu entwickeln, das bei hoher Wasseraufnahme und guter Sauggeschwindigkeit die bekannten Nachteile des Viskose- Schwammtuches nicht aufweist. Das Tuch soll insbesondere auch im trockenen Zustand weich und angenehm im Griff sein und keinen Bakterien- und Pilzbefall zeigen. Auf die Verwendung von Weichmachern, Porenbildnern oder ähnlichen, beim Gebrauch störenden und die Eigenschaften des Tuches während des Gebrauches verändernden Stoffe, soll verzichtet werden.

Ein weiterer Gegenstand der Erfindung liegt in der Entwicklung eines umweltfreundlichen Verfahrens zur Herstellung der neuartigen Schwammtücher.

Die erfindungsgemäße Aufgabe wird durch das in den Patentansprüchen beschriebene Schwammtuch und durch das ebenfalls angegebene Verfahren zu dessen Herstellung gelöst.

Das Schwammtuch nach der Erfindung enthält ein hydrophiles Fasermaterial, das latexgebunden und mit im wesentlichen offenen Poren durchsetzt ist. Zur Verstärkung empfiehlt es sich ein Gewebe, Gewirke, einen Schaumstoff oder einen Vliesstoff zu verwenden, der ein- oder beidseitig mit dem latexgebundenen Fasermaterial beschichtet ist. Bei einseitiger Beschichtung kann der Vliesstoff auch mineralische Schleifkörper enthalten, so daß die Vliesstoffseite eine Scheuerwirkung ausübt.

Das Fasermaterial besteht aus einer Mischung aus verschieden langen hydrophilen Stapelfasern und gegebenenfalls Faserstaub, Zellstoff, Holzschliff, Linters oder dergleichen. Zur Erhöhung der mechanischen Widerstandsfähigkeit können hydrophobe Stapelfasern aus synthetischem Material als Beimischung zugefügt werden. Die Fasermischung ist in einen offenporigen Schaum eingebettet, der zweckmäßig aus wärmekoagulierbarem Latex besteht. Ohne jegliche Zusätze von Salzen oder sonstigen Porenbildnern wird der Latex mit Hilfe eines gasförmigen Mediums, vorzugsweise mit Luft, aufgeschäumt. Zweckmäßig liegt das Faser-Latex-Verhältnis im Bereich von 80 : 20 bis 10 : 90 Gew.-%.

Das Fasermaterial aus der vorstehend beschriebenen Mischung wird nach einem bevorzugten Verfahren in wäßriger Suspension mit der Latexmischung vermengt und dann mit Luft aufgeschäumt.

Die entstandene Schaummasse wird auf einen textilen Träger aufgetragen und durch Koagulation durch Hitzeeinwirkung fixiert. Anschließend wird das Faser-Latex-Gebilde zusammen mit dem Trägermaterial zur Erlangung einer zusammenhängen den Struktur getrocknet.

Das erfindungsgemäße Schwammtuch unterscheidet sich sowohl von den Rohstoffen her als auch bezüglich des Herstellungsverfahrens entscheidend von den bekannten Viskoseschwammtüchern. Während das Viskoseschwammtuch über das Cellulosexanthogenat mit Salzen, z. B. Natriumsulfat, als Porenbildner hergestellt wird, kann das erfindungsgemäße Tuch ohne Porenbildner hergestellt werden. Die lediglich mit Luft aufgeschäumte Masse wird in ihrer Form fixiert. Der fixierte Latexschaum wird beim bzw. nach dem Trocknen vulkanisiert

Die Fasermischung wird in einer 5 bis 30 gew.-%-igen Suspension, bezogen auf deren Gesamtgewicht, zu dem Faserschaum verarbeitet. Es kann ein Netzmittel zugesetzt werden. Meist empfiehlt es sich, eine 10 gew.- %-ige Suspension einzusetzen. Diesem Schaum kann die Latexmischung entweder ungeschäumt oder ebenfalls bereits geschäumt zugemischt werden. Es empfiehlt sich, wärmesensibel eingestellte Latexmischungen zu verwenden, die nach dem Auftragen auf das verstärkend wirkende Gewebe, Gewirke, den Schaumstoff oder Vliesstoff durch Hitze koaguliert werden. Das so fixierte Flächengebilde wird getrocknet und anschließend vulkanisiert.

Das erfindungsgemäße Schwammtuch hat auch im trockenen Zustand einen weichen Griff und kann deshalb im Gegensatz zu Viskoseschwammtüchern ohne störende Zusätze von Wasser und Weichmachern trocken verpackt in den Handel kommen. Es ist deshalb hygienisch unbedenklich, während die feucht verpackten Viskoseschwammtücher stets von Bakterien oder Pilzen befallen werden können.

Das Schwammtuch ist im wesentlichen offenporig. Die Zellwandungen sind stark durchbrochen. Es sind größere Hohlräume vorhanden als beim Viskoseschwammtuch. Das Produkt gleicht hinsichtlich seiner Struktur sehr dem Naturschwamm mit seinem dichten Gewirr von Fibrillen und ausgedehnten Hohlräumen.

Während der Grundstoff des Viskoseschwammtuches rein hydrophil ist, kann das erfindungsgemäße Material sowohl bezüglich der Fasern hydrophile als auch bezüglich des Latex hydrophobe Eigenschaften aufweisen. Im trockenen Zustand ist es weich und sprungelastisch, wobei die Sprungelastizität auch im feuchten Zustand im wesentlichen erhalten bleibt. Beim Benetzen, das sehr schnell vonstatten geht, nimmt das Material ein mehrfaches seines Eigengewichtes an Wasser auf.

Das Faser-Latex-Verhältnis liegt zwischen 80 : 20 und 10 : 90 Gew-%. Als hydrophile, saugfähige Fasern werden Zellwoll-Kurzschnitte mit einer Faserlänge von etwa 2 bis 16 mm vorgeschlagen, weiterhin Zellstoff, Zellwollstaub, Baumwollstaub, Linters, Holzschliff, Polyvinylalkohol-Fasern sowie Mischungen der vorstehend genannten Bestandteile. In der Regel empfehlen sich Faseranteile bis zu 100 Gew.-% Baumwollstaub, bis zu 50 Gew.-% Zellstoff sowie 10 bis 50 Gew.-% Zellwoll-Kurzschnitte (1,7 bis 22 dtex). Bei den Kurzschnitten werden Fasern mit 5 bis 8 mm Länge bevorzugt. Als hydrophobe Synthese-Kurzschnittfasern eignen sich Polyamid-, Polyester-, Polypropylen oder Polyacrylnitril-Fasern. Die Synthesefasern werden zweckmäßig in einer Menge von 2 bis 30 Gew.-% zugefügt. Die Gewichtsanteile beziehen sich jeweils auf das Gesamtgewicht der Fasermischung. Zur besseren Verarbeitbarkeit werden zweckmäßig 0,5 bis 2 Gew.-% üblicher Netzmittel zugefügt.

Die Latexmischung besteht aus üblichen Acrylaten, Methacrylaten, Polyurethanen, Butadien-Acrylnitril-Copolymerisaten oder Butadien-Styrol-Copolymerisaten, wobei es sich empfiehlt, wärmekoagulierbare Mischungen, deren Zusammensetzung jeweils durch einfache Vorversuche ermittelt werden kann, einzusetzen.

Das Herstellungsverfahren für das vorgeschlagene Flächengebilde ist in den Patentansprüchen definiert. In der Regel wird eine 10 gew.-%-ige Fasersuspension auf ein Litergewicht von 200 bis 500 g aufgeschäumt. Diesem Schaum wird die unverschäumte oder verschäumte Latexmischung zugegeben, wobei die Mischung aus beiden Komponenten auf ein Litergewicht von zweckmäßig 200 bis 500 g gebraucht wird. Man kann aber auch eine unverschäumte Gasersuspension mit unverschäumter oder verschäumter Latexmischung mischen und anschließend beide Komponenten auf ein Litergewicht von 200 bis 500 g bringen.

Der Koagulationspunkt der wärmesensibel eingestellten Mischung liegt zweckmäßig zwischen 30° und 60° C.

Die aufgeschäumte Mischung wird auf einen verstärkend wirkenden Träger aus Gewebe, Gewirke, Schaumstoff oder Vliesstoff aufgetragen und unter Hitzeeinwirkung koaguliert. Es kann aus optischen Gründen ein Muster aufgeprägt werden. Nach dem Trocknen bei etwa 130°C wird anschließend vulkanisiert, z. B. bei 150°C. Das Tuch wird dann ausgewaschen. Der größte Teil des Wassers wird durch Quetschen oder Saugen entfernt und das so vorentwässerte Gebilde durch Hitzeeinwirkung erneut getrocknet.

Das ein- oder beidseitig beschichtete Trägermaterial bleibt als Verstärkung in dem fertigen Schwammtuch. Für den Fall, daß keine verstärkende Einlage gewünscht wird, empfiehlt es sich, die geschäumte Masse aus Fasern und Latex auf ein unlaufendes Band aus Metall oder Kunststoff aufzutragen. Nach der Verfestigung kann die Schaummasse dann von dem Träger getrennt werden. Es wird so ein schwammtuchähnliches Material ohne innere Verstärkung erhalten.

Durch die vorgeschlagene Fasermischung lassen sich die hydrophilen Eigenschaften des Tuches jeweils dem Verwendungszweck angepaßt variieren. Auch durch geeignete Wahl des Latex ist ein weitere Variation möglich. So eignet sich als Latex neben Naturlatex auch Kautschuklatex aus Butadienacrylnitril, Butadienstyrol und deren vielfältige Mischpolymerisate gegebenenfalls zusammen mit anderen Copolymeren. Neben Polyacrylaten und Polymethacrylaten und deren zahlreichen Copolymeren eignen sich auch wässrige Dispersionen von Polyurethanen.

Die nachfolgenden Beispiele dienen zur Erläuterung der Erfindung.

### Beispiel 1

106 g Butadienacrylnitrillatex mit eine Feststoffgehalt von 47 Gew.-% wird mit üblichen Zuschlagsstoffen (Schwefel, Zinkoxid, Vulkanisationsbeschleuniger, Organopolysiloxane u. a.) wärmesensibel eingestellt (Koagulationspunkt 55 bis 60°C) und auf das doppelte Volumen aufgeschäumt. In den Schaum werden 350 g einer 10 gew.-%-igen Zellwollstaub/Baumwollstaub-Suspension (Zellwolle/Baumwolle 1 : 1) eingetragen und die gesamte Masse auf ein Endvolumen von 1100 ml aufgeschäumt. Die Schaummasse wird auf ein textiles Trägermaterial (Zellwollvlies, 50 g/m²) aufgetragen, koaguliert und bei 130°C getrocknet. Anschließend wird bei 150°C vulkanisiert. Das so hergestellte Material ist weich und weist dicht nebeneinanderliegende Poren von etwa 0,5 bis 1 mm Durchmesser auf. Das Material nimmt das Vierfache seines Eigengewichtes an Wasser auf.

### Beispiel 2

106 g Butadienacrylnitrillatex mit eine Feststoffgehalt von 47 Gew.-% wird mit üblichen Zuschlagsstoffen (wie bei Beispiel 1) wärmesensibel eingestellt (Koagulationspunkt 55 bis 60°C) und auf das doppelte Volumen aufgeschäumt. 200 g einer 10 gew.-%-igen Zellstoff-Suspension, die ein Netzmittel enthält, werden untergerührt, wobei 650 ml Schaummasse entstehen. Die Messe wird auf ein 50 g/m² schweres Zellwollvlies aufgetragen, koaguliert, bei 130°C getrocknet und bei 150°C vulkanisiert. Nach Auswaschen wird erneut getrocknet. Es ergibt sich ein schweres Material mit sehr guter Festigkeit. Der eher schichtartige Aufbau weist Poren sehr unterschiedlicher Größe von ca. 0,5 bis 4 mm Durchmesser auf. Mit diese Material kann eine Spüle bis zur Trockene gewicht werden.

### Beispiel 3

Der wie in Beispiel 2 hergestellte Latexschaum wird mit 400 g Schaum gemischt, der durch Aufschäumen einer 10 gew.-%-igen Suspension aus 75 Gew.-% Zellstoff und 25 Gew.-% Faserstaub aus 50 Gew.-% Zellwoll-und 50 Gew.-% Baumwollstaub, Wasser und Netzmittel erhalten wurde. Es entsteht 1700 ml Schaum. Die Schaummasse wird ca. 2,5 mm stark auf einen etwa 50 g/m² schweren Vliesstoff aus Zellwollfasern aufgetragen, bei 55° C koaguliert und bei 130°C vorgetrocknet. Die Rückseite des Vliesstoffes wird in gleicher Weise behandelt und das Produkt dann bei 150°C vulkanisiert und anschließend ausgewaschen sowie erneut getrocknet. Die Poren des Materials sind durch sehr dünne Materialschichten getrennt, so daß sich eine lockere Struktur und ein weicher Griff ergeben.

### Beispiel 4

142 g eines Latexschaumes aus Polybutadienacrylnitril mit einem Feststoffgehalt von 42 Gew.-% und eine Litergewicht von 475 g werden mit 350 g eines Schaumes gemischt, der durch Aufschäumen einer 10 gew.-%- igen Zellwollstaub-Baumwolistaub-Suspension (50 % Zellwollstaub und 50 Gew.-% Baumwollstaub) erhalten wurde. Die Schaummasse wird auf einen Träger aus 2 mm starkem Schaumstoff aufgetragen, bei 50°C koaguliert und durch Aufprägen mit ein Muster versehen. Nach der Vortrocknung wird die Rückseite ebenfalls beschichtet, bei 50°C koaguliert und ebenfalls mit einem Muster versehen. Nach der Trocknung und Vulkanisation bei 140 bzw. 160°C wird das Material ausgewaschen und durch Abquetschen mechanisch von Wasser befreit. Das sehr weiche, sprungelastische Tuch hat ein sehr geringes Flächengewicht (289 g/m²).

### Beispiel 5

180 g Latexmischung aus Polybutadienacrylnitril mit einem Feststoffgehalt von 35,5 Gew.-%, die 10 g Kreide enthalten, werden auf 350 ml aufgeschäumt. 17,5 g Baumwollstaub, 8,8 g gebleichter Zellstoff und 15,1 g Zellwoll-Kurzschnittfasern 5,6/6 (58 %-ig) werden mit 330 g Wasser und 25 g Oleoylmethyltaurid als Netzmittel (24 %-ig) auf 1200 ml Schaumvolumen gebracht. Beide Schäume werden vereinigt und auf insgesamt 2100 ml aufgeschäumt. Die Masse wird 2,5 mm stark auf ein Zellwollgewebe (Maschenweite 1 x 3 mm) aufgetragen und bei 47°C koaguliert. Nach der Musterung wird vorgetrocknet und die Rückseite des Zellwollgewebes in gleicher Weise beschichtet, koaguliert und geprägt. Nach der Trocknung bei 130°C wird bei 150° vulkanisiert, dann ausgewaschen und erneut getrocknet.

Das nach diese Beispiel erhaltene Schwammtuch weist besonders dünstige Eigenschaftskombinationen auf. Das Material ist sehr weich und angenehm im Griff, besitzt bei sehr offener Porenstruktur eine gute Festigkeit und geringes Flächengewicht. Es kann einer Kochwäsche unterzogen werden, ohne an Struktur und Festigkeit zu verlieren.

### Beispiel 6

180 g Latexmischung wie in Beispiel 5 werden unverschäumt zu 399 g Fasersuspension, die auf 1000 ml aufgeschäumt wurde, gegeben. Die Fasermischung enthält 25 % Baumwollstaub, 25 % Zellwollstaub, 25 % Zellstoff, 10 % Zellwoll-Kurzschnittfasern 5,6/8 und 15 % Polyester-Kurzschnittfasern 3,3/8. Die Mischung aus Latexcompound und Faserschal wird auf 2.150 ml aufgeschäumt. Die Masse wird wie in Beispiel 5 aufgetragen, getrocknet und vulkanisiert. Das Material weist einen leicht härteren Griff als das in Beispiel 5 erhaltene Material auf und zeichnet sich durch eine hohe Reißfestigkeit bei sehr geringen Flächengewicht aus.

## Patentansprüche

1. Schwammtuch, bestehend aus einem porigen Flächengebilde mit bis zu 80 % darin eingebetteten Fasermaterial, dadurch gekennzeichnet, daß das Fasermaterial eine Mischung ist aus verschieden langen hydrophilen Stapelfasern und/oder Faserstaub, Zellstoff, Holzschliff oder Linters, wobei die Fasermischung in einen offenporigen Schaum aus wärmekoagulierbarem Latex eingebettet ist, der keine Zusätze wie Salze oder Porenbildner enthält, wobei das Faser-Latex-Verhältnis im Bereich von 80 : 20 bis 10 : 90 Gew.-% liegt.

2. Schwammtuch nach Anspruch 1, dadurch gekennzeichnet daß es neben dem Fasermaterial eine Verstärkung aus Gewebe, Gewirke, Vliesstoff oder Schleifvliesstoff enthält.

3. Schwammtuch nach einem der Ansprüche 1 oder 2, dadurch gekennzeichnet, daß das Fasermaterial eine Mischung ist, die neben den verschiedenlagen hydrophilen Stapelfasern und/oder Faserstaub, Zellstoff, Holzstoff oder Linters zuzüglich hydrophobe Stapelfasern als Beimischung enthält.

4. Schwammtuch nach einem der Ansprüche 1 bis 3, dadurch gekennzeichnet, daß das Fasermaterial - bezogen auf das Gewicht der Fasermischung - bis zu 100 Gew.-% Zellwollstaub, bis zu 100 Gew.-% Baumwollstaub oder Linters, bis zu 50 Gew.-% Zellstoff, 10 bis 50 Gew.-% Zellwollkurzschnitte und 2 bis 30 Gew.-% Synthesekurzschnitte enthält.

5. Schwammtuch nach einem der Ansprüche 1 bis 4, dadurch gekennzeichnet, daß die Latexmischung Latices auf der Basis von Acrylaten, Metacrylaten, Polyurethanen, Butadien-Acrylnitrilen, Butadien-Styrol bzw. deren Copolymerisaten enthält.

6. Verfahren zur Herstellung eines mit Poren durchsetzten Schwammtuches nach einem der Ansprüche 1 bis 5, dadurch gekennzeichnet, daß das Fasermaterial in wäßriger Suspension sowie die ebenfalls wäßrige Latexsuspension zusammen oder getrennt mit einem geeigneten Gas, z. B. Luft, aufgeschäumt werden, und der so erhaltene Schaum homogen gemischt und entweder auf einen nichthaftenden Träger oder ein- oder beidseitig auf eine Verstärkungseinlage, die sich mit dem Schaum innig verbindet, aufgetragen wird und daß der faserhaltige Latexschaum dann durch Einwirkung von Wärme koaguliert wird, wobei eine offene Porenstruktur entsteht, die durch anschließendes Trocknen und Vulkanisation stabilisiert wird und daß das so verfestigte und stabilisierte Flächengebilde gegebenenfalls nochmals ausgewaschen und erneut getrocknet wird.

7. Verfahren nach Anspruch 6, dadurch gekennzeichnet, daß die wäßrige Schaummasse einseitig auf ein Schleifvlies aus verschiedenen Synthesefasern, Bindemittel und Schleifmittel dick aufgetragen und anschließend getrocknet und vulkanisiert wird.

8. Verfahren nach Anspruch 6, dadurch gekennzeichnet, daß die wäßrige Fasersuspension mit Luft auf ein Litergewicht von 200 bis 500 g aufgeschäumt und die Latexsuspension unverschäumt zugegeben wird.

9. Verfahren nach Anspruch 6, dadurch gekennzeichnet, daß die wäßrige Latexsuspension mit Luft auf ein Litergewicht von 200 bis 600 g aufgeschäumt und die Fasersuspension unverschäumt zugegeben wird.

10. Verfahren nach einem der Ansprüche 6 bis 9, dadurch gekennzeichnet, daß als saugfähige Fasern Baumwollstaub, Linters, Zellwollstaub, Zellwollkurzschnitte, Zellstoff Holzschliff und/oder Polyvinylalkoholfasern und als hydrophobe Kurzschnittfasern solche aus Polyamid, Polyester, Polypropylen und/oder Polyarcylnitril verwendet werden, wobei die hydrophilen Faserstäube bzw. Fasern und die hydrophoben Synthesekurzschnittfasern in einer Konzentration von 5 bis 30 Gew.-% jeweils in wäßriger Suspension verwendet werden.

11. Verfahren nach Anspruch 10, dadurch gekennzeichnet, daß die Faserkonzentration 10 Gew.-%, bezogen auf das Gewicht der Fasersuspension, beträgt.

12. Verfahren nach einem der Ansprüche 6 bis 11, dadurch gekennzeichnet, daß die Fasern und der Latex in einem Verhältnis zwischen 80 : 20 und 10 : 90 Gew.-% verwendet werden.

13. Verfahren nach Anspruch 12, dadurch gekennzeichnet, daß das Verhältnis von Fasern zu Latex zwischen 70 : 30 und 40 : 60 Gew.-% liegt.

14. Verfahren nach einem der Ansprüche 6 bis 13, dadurch gekennzeichnet, daß 5 bis 40 Gew.-% des Latex durch Füllstoffe wie Kreide oder Kaolin ersetzt werden.

## Revendications

1. Torchon constitué d'un produit plat poreux et contenant jusqu'à 80 % de matériau fibreux, caractérisé en ce que le matériau fibreux est un mélange de fibres synthétiques hydrophiles de différentes longueurs et/ou de poussières de fibres, de cellulose, de pâte de bois mécanique ou de linters, le mélange de fibres étant introduit dans une mousse à pores ouverts de latex coagulable à chaud qui ne contient aucun additif tel que sels ou agents porogènes, le rapport fibres-latex étant compris dans la gamme de 80 : 20 à 10 : 90 % en poids.

2. Torchon selon la revendication 1, caractérisé en ce que, outre le matériau en fibres, il contient un renfort constitué d'un tissu , d'un produit tricoté, d'une nappe de fibres ou d'une nappe de fibres abrasives.

3. Torchon selon l'une des revendications 1 ou 2, caractérisé en ce que le matériau fibreux est un mélange qui contient, outre les fibres synthétiques hydrophiles de différentes longueurs et/ou les poussières de fibres, la cellulose, la pâte de bois mécanique ou les linters, également des fibres synthétiques hydrophobes introduites comme additif.

4. Torchon selon l'une des revendications 1 à 3, caractérisé en ce que le matériau fibreux contient - rapporté au poids du mélange de fibres - jusqu'à 100 % en poids de poussières de laine de cellulose, jusqu'à 100 % en poids de poussières de coton ou de linters, jusqu'à 50 % en poids de cellulose, de 10 à 50 % en poids de fibres courtes de laine de cellulose et de 2 à 30 % en poids de fibres courtes synthétiques.

5. Torchon selon l'une des revendications 1 à 4, caractérisé en ce que le mélange de latex contient des latex à base d'acrylates, de méthacrylates, de polyuréthanes, de butadièneacrylnitrile , de butadiène-styrène ainsi que de leurs copolymères.

6. Procédé pour produire un torchon traversé par des pores selon l'une des revendications 1 à 5, caractérisé en ce que le matériau fibreux en suspension aqueuse ainsi que la suspension de latex, également aqueuse, subissent une formation de mousse, ensemble ou séparément, au moyen d'un gaz approprié comme, par exemple, de l'air, tandis que la mousse ainsi obtenue est mélangée de manière homogène et est appliquée soit sur un support non-adhérent, soit sur l'une ou sur les deux faces d'une couche de renfort qui adhère étroitement à la mousse, tandis que la mousse de latex contenant les fibres subit une coagulation sous l'effet de la chaleur, afin d'obtenir une structure de pores ouverts, le produit subissant ensuite un séchage et une stabilisation par vulcanisation, tandis que le produit plat ainsi renforcé et stabilisé est éventuellement lavé une fois encore et séché à nouveau.

7. Procédé selon la revendication 6, caractérisé en ce que la masse de mousse aqueuse est appliquée sur une face d'une nappe de fibres abrasives constituées de différentes fibres synthétiques, de liants et de produits abrasifs et subit ensuite un séchage et une vulcanisation.

8. Procédé selon la revendication 6, caractérisé en ce que la suspension aqueuse de fibres est transformée au moyen d'air en une mousse dont le poids par litre est de 200 à 500 g et qu'on y ajoute la suspension de latex non transformée en mousse.

9. Procédé selon la revendication 6, caractérisé en ce que la suspension aqueuse de latex est transformée au moyen d'air en une mousse dont le poids par litre est de 200 à 600 g et que la suspension de fibres y est ajoutée sans avoir été transformée en mousse.

10. Procédé selon l'une des revendications 6 à 9, caractérisé en ce que l'on utilise comme fibres absorbantes des poussières de coton, des linters, des poussières de laine de cellulose, des fibres courtes de laine de cellulose, de la cellulose, de la pâte de bois mécanique et/ou des fibres d'alcool polyvinylique, et comme fibres courtes hydrophobes, des fibres de polyamide, de polyester, de polypropylène et/ou de polyacrylnitrile tandis que les poussières de fibres hydrophiles ou les fibres et les fibres synthétiques courtes hydrophobes sont utilisées en suspension aqueuse avec une concentration de 5 à 30 % en poids.

11. Procédé selon la revendication 10, caractérisé en ce que la concentration en fibres est de 10 % rapportés au poids de la suspension de fibres.

12. Procédé selon l'une des revendications 6 à 11, caractérisé en ce que les fibres et le latex sont utilisés dans un rapport compris entre 80 : 20 et 10 : 90 % en poids.

13. Procédé selon la revendication 12, caractérisé en ce que le rapport des fibres au latex est compris entre 70 : 30 et 40 : 60 % en poids.

14. Procédé selon l'une des revendications 6 à 13, caractérisé en ce que 5 à 40 % en poids du latex sont remplacés par des matières de charge telles que craie ou kaolin.

## Claims

1. A sponge cloth composed of a porous sheetlike structure with up to 80 % of fibre material embedded therein, characterized in that the fibre material is a mixture of hydrophilic staple fibres of different lengths and/or fibre dust, cellulose, groundwood or linters, the fibre mixture being embedded in an open-pore foam of heat-coagulable latex containing no additives such as salts or pore formers, the fibre: latex ratio being within the range from 80 : 20 to 10 : 90 % by weight.

2. A sponge cloth according to claim 1, characterized in that besides the fibre material it contains woven fabric, knitted fabric, nonwoven fabric or abrasive non-woven fabric as reinforcement.

3. A sponge cloth according to either of claims 1 or 2, characterized in that the fibre material is a mixture which, besides the hydrophilic staple fibres of different lengths and/or fibre dust, cellulose, groundwood or linters, additionally contains hydrophobic staple fibres in admixture.

4. A sponge cloth according to any of claims 1 to 3, characterized in that the fibre material contains, based on the weight of the fibre mixture, up to 100 % by weight of viscose staple dust, up to 100 % by weight of cotton dust or linters, up to 50 % by weight of cellulose, 10 to 50 % by weight of viscose staple shortcuts and from 2 to 30 % by weight of synthetic shortcuts.

5. A sponge cloth according to any of claims 1 to 4, characterized in that the latex mixture contains latices based on acrylates, methacrylates, polyurethanes, butadiene-acrylonitriles, butadiene-styrene and copolymers thereof.

6. A process for producing a pore-permeated sponge cloth according to any of claims 1 to 5, characterized in that the fibre material in aqueous suspension and the likewise aqueous latex suspension are foamed up together or separately with a suitable gas, for example air, and the resulting foam is homogeneously mixed and applied either to a non-tacky base material or on one or both sides to a reinforcing inlay which becomes intimately bonded to the foam, and in that the fibre-containing latex foam is then coagulated by the action of heat to form an open pore structure which is stabilized by subsequent drying and vulcanization, and in that the sheetlike structure thus consolidated and stabilized is, if desired, washed out once more and dried again.

7. A process according to claim 6, characterized in that the aqueous foam material is applied thickly on one side to an abrasive non-woven fabric composed of various synthetic fibres, binders and abrasives and is then dried and subsequently vulcanized.

8. A process according to claim 6, characterized in that the aqueous fibre suspension is foamed up with air to a litre weight of from 200 to 500 g and the latex suspension is added unfoamed.

9. A process according to claim 6, characterized in that the aqueous latex suspension is foamed up with air to a litre weight of from 200 to 600 g and the fibre suspension is added unfoamed.

10. A process according to any of claims 6 to 9, characterized in that the absorbent fibres used are cotton dust, linters, viscose staple dust, viscose staple short sections, cellulose, groundwood and/or polyvinyl alcohol fibres and the hydrophobic short section fibres used are those made of polyamide, polyester, polypropylene and/or polyacrylonitrile, the hydrophilic fibre dusts and fibres and the hydrophobic synthetic short section fibres each being used in a concentration of from 5 to 30 % by weight in aqueous suspension.

11. A process according to claim 10, characterized in that the fibre concentration is 10 % by weight, based on the weight of the fibre suspension.

12. A process according to any of claims 6 to 11, characterized in that the fibres and the latex are used in a ratio of from 80 : 20 to 10 : 90 % by weight.

13. A process according to claim 12, characterized in that the ratio of fibres: latex is from 70 : 30 to 40 : 60 % by weight.

14. A process according to any of claims 6 to 13, characterized in that from 5 to 40 % by weight of the latex is replaced by fillers such as chalk or kaolin.
